# FASCICULE DE BREVET EUROPEEN

(11) **EP 0 542 968 B1**
(45) Date de publication et mention de la délivrance du brevet: **29.01.1997**
(21) Numéro de dépôt: 92911757.0
(22) Date de dépôt: 05.06.1992
(51) Int. Cl.: C23D 5/00

(54) **PROCEDE DE CUISSON D'EMAIL SUR UN OBJET METALLIQUE, NOTAMMENT EN ALUMINIUM, ET UTILISATION D'UN DISPOSITIF POUR SA MISE EN OEUVRE**
VERFAHREN UND BENUTZUNG EINER VORRICHTUNG ZUM BACKEN VON EMAILLE AUF METALLOBERFLÄCHEN, INSBESONDERE ALUMINIUMTEILE
METHOD AND USE OF A DEVICE FOR BAKING ENAMEL ON A METAL OBJECT, PARTICULARLY AN ALUMINIUM OBJECT

(30) Priorité: 05.06.1991 FR 9106789
(43) Date de publication de la demande: 26.05.1993
(73) Titulaire: SEB S.A., F-69130 Ecully (FR)
(72) Inventeur: PIERA, Henri, F-74150 Rumilly (FR)
(74) Mandataire: Keib, Gérard
(86) Numéro de dépôt international: FR9200507
(87) Numéro de publication internationale: WO9221791

(56) Documents cités:
- DE-A- 3 206 333
- PATENT ABSTRACTS OF JAPAN vol. 13, no. 107 (C-576)(3455) 14 Mars 1989 & JP, A, 63 282 279

## Description

La présente invention concerne un procédé de cuisson d'émail sur un objet métallique, notamment en aluminium. Elle vise également un dispositif pour sa mise en oeuvre.

Les procédés actuels de cuisson de l'émail sur l'aluminium, dérivés des procédés de cuisson de l'émail sur tôle et antérieurement sur céramique, mettent en oeuvre une cuisson d'ambiance par convection. Des éléments chauffants électriques ou à gaz chauffent à une température de consigne l'air ambiant d'un four dans lequel est placé un objet à émailler placé sur un support. Cet air est ensuite véhiculé, homogénéisé puis projeté sur l'objet par des turbines. L'air chaud cède une partie de son énergie thermique à l'objet dont une partie de la surface a été préalablement recouverte d'une barbotine de fritte d'émail qui après séchage constitue un biscuit selon une technique bien connue dans le domaine de la cuisson d'émail. L'air chaud est ensuite récupéré sous le support et est de nouveau réchauffé par les éléments chauffants placés dans les parois du four.

Dans ces procédés, la totalité de l'objet à émailler est chauffé puisque cet objet et la couche d'émail atteignent une température d'équilibre égale à la température de l'air ambiant dans la partie du four où est située l'objet. Par conséquent, la puissance du four et sa réponse dépendent de la masse et de la surface de l'objet.

En outre, la construction d'un four mettant en oeuvre une technique de convection est délicate et coûteuse du fait de la difficulté de véhiculer de l'air chaud à des températures voisines de 560°C, qui correspondent aux températures habituelles de cuisson de l'émail sur des articles en aluminium.

Par ailleurs, la mise en chauffe d'un tel four est longue, -en pratique de 1 à 2 heures-, et donc couteuse en énergie. De plus, lorsque l'objet a atteint la température de consigne, il est nécessaire de prévoir un palier d'au moins 5 minutes pour que l'émail atteigne ses qualités optimales.

Or, le document de cuisson d'émail JP-A-63 28 22 79 décrit un procédé de cuisson d'émail utilisant des rayonnements infra-rouges. mais, dans ce procédé l'objet métallique et la couche d'émail sont tous deux chauffés.

Le chauffage uniforme de l'objet à émailler fait que la dilatation du métal a lieu conjointement à la montée en température de l'émail, ce qui a pour conséquence de provoquer sur des surfaces embouties ou en plis des brisures du biscuit d'émail qui ne présente pas le même coefficient de dilatation que le métal.

Le but de la présente invention est de remédier à ces inconvénients en proposant un procédé de cuisson d'émail sur un objet métallique, notamment en aluminium, soumis à une étape préalable de dépôt sur une partie de la surface de l'objet d'une barbotine de fritte d'émail suivie d'une étape de séchage conduisant à l'obtention d'un biscuit d'émail sur ledit objet.

Suivant l'invention, ce procédé de cuisson est caractérisé en ce qu'il comprend après l'étape de séchage une étape d'exposition de l'objet à un rayonnement infra-rouge de longueur d'onde d'émission maximale prédéterminée de telle sorte que ce rayonnement chauffe le biscuit d'émail pour obtenir la cuisson de celui-ci, sans chauffer significativement l'objet métallique.

Le procédé selon l'invention permet d'obtenir des résultats surprenants en terme de souplesse de fonctionnement, de simplicité de fabrication, de coût, et de qualité de l'émail obtenu.

Ainsi, un four mettant en oeuvre le procédé selon l'invention est opérationnel en quelques secondes au lieu d'une à deux heures dans le cas des procédés antérieurs, avec pour conséquence des mises en route rapides et économiques. De ce fait, dans le cas d'un arrêt momentané de production, le four pourra être arrêté s'il est vide.

Avec le procédé selon l'invention, l'air ambiant présente une température inférieure à la température de vitrification qui est égale à 560°C dans le cas de la cuisson de l'émail sur un objet en aluminium et est très inférieure à celle de l'émetteur infrarouge (de 1000 à 2000 °C). De plus, cet air ne participe qu'à un moindre degré à l'échange thermique entre l'émetteur infrarouge et l'objet à émailler qui est réalisé presque intégralement par rayonnement, l'air étant pratiquement immobile dans l'enceinte de cuisson. La construction d'un four mettant en oeuvre le procédé selon l'invention est donc plus simple et moins coûteuse que celle des fours antérieurs.

Par ailleurs, il existe dès le début de la cuisson un gradient de température important entre l'émail et l'objet car celui-ci est chauffé uniquement par conduction à travers l'émail. Ainsi, l'objet métallique s'échauffe lentement d'autant plus que la surface de l'objet métallique réfléchit la chaleur. Ce gradient s'estompe au cours du palier de cuisson. L'existence de ce gradient important a pour conséquence une diminution de l'effet bilame constitué par la juxtaposition de deux matériaux ayant des coefficients de dilatation différents et ainsi une minimisation voire une suppression des fissures rencontrées dans les procédés antérieurs.

En outre, avec un chauffage par rayonnement infrarouge, le poids de l'objet ainsi que son épaisseur ne sont plus, à surface équivalente, des facteurs déterminants en ce qui concerne la vitesse de montée en température à puissance de chauffe donnée. En revanche, la surface à chauffer et la forme de celle-ci conditionnent le couple vitesse/puissance de chauffe. On obtient ainsi avec le procédé selon l'invention, à surface équivalente, pratiquement un doublement de la vitesse de montée en température de l'émail par rapport à celle obtenue avec les procédés antérieurs.

Enfin, le procédé selon l'invention permet d'obtenir des caractéristiques mécaniques et physico-chimiques d'émail équivalentes voire supérieures à celles obtenues avec des procédés classiques de cuisson par convection, mais avec un palier de cuisson réduit à 2 minutes au lieu des 5 minutes nécessaires antérieurement.

Suivant un autre aspect de l'invention, l'utilisation d'un dispositif de cuisson d'émail sur un objet métallique, notamment en aluminium, préalablement recouvert sur une partie au moins de sa surface d'un biscuit d'émail obtenu à partir d'une barbotine de fritte d'émail, ledit dispositif comprenant une enceinte et un support de cuisson, sur lequel est placé ledit objet, et des moyens d'émission infrarouge disposés dans ladite enceinte, est caractérisée en ce que les moyens d'émission infrarouge émettent un rayonnement infrarouge de longueur d'onde d'émission maximale prédéterminée et sont placés à une distance prédéterminée de l'objet à émailler, de sorte que la partie de l'objet recouvert par le biscuit d'émail soit exposée audit rayonnement infrarouge et que l'émail soit chauffé sans chauffer directement l'objet métallique.

D'autres particularités et avantages de l'invention apparaîtront encore dans la description donnée ci-après, à titre non limitatif, d'exemples de réalisation, en référence aux dessins joints dans lesquels :
- la figure 1 est un schéma illustrant le procédé selon l'invention,
- la figure 2 représente une vue schématique d'une installation expérimentale de four mettant en oeuvre le procédé selon l'invention ;
- la figure 3 est une vue en coupe de cette installation.
- la figure 1 représente schématiquement une enceinte de cuisson 1 dans laquelle est placé un objet 2 par exemple un disque en aluminium à émailler. Ce disque 2 est lui-même placé sur un support 3.

Le disque 2 est recouvert par une couche 4 de barbotine de fritte d'émail préalablement séchée. Cette couche 4 est donc sous la forme d'un biscuit sensiblement sec et poreux.

La couche 4 est exposée au rayonnement infra-rouge émis par un élément chauffant à infra-rouge 5 placé à une distance D de cette couche 4.

La composition du biscuit d'émail 4 est telle qu'elle se vitrifie en une couche d'émail à une certaine température qui est de l'ordre de 560°C, lorsqu'il s'agit d'une composition d'émail pour aluminium.

Conformément à l'invention, la longueur d'onde du rayonnement infra-rouge émis par l'élément 5 et la distance D sont telles que le biscuit d'émail 4 s'échauffe rapidement jusqu'à la température de vitrification ci-dessus, l'objet métallique 2 servant de radiateur.

Il en résulte notamment les avantages suivants :
- gain d'énergie, du fait notamment que l'énergie mise en oeuvre est pratiquement réduite à celle nécessaire pour chauffer la couche d'émail et aux pertes par effet radiateur,
- amélioration de la qualité de l'émail étant donné l'absence de fissures provoquées dans un four classique par un échauffement rapide du métal support du disque en métal,
- gain de temps.

On va maintenant décrire un exemple de réalisation du dispositif selon l'invention en référence aux figures 2 et 3.

Le four expérimental illustré de façon schématique par la figure 2 constitue un dispositif de cuisson selon l'invention qui comprend une enceinte de cuisson 40 en matériau isolant d'une épaisseur de 20 mm divisée en 3 zones Z1, Z2 et Z3 (voir figure 3), la première zone Z1 correspondant à la mise en oeuvre d'un émetteur infrarouge 10 à gaz tandis que les deux autres zones Z2 et Z3 correspondent à la mise en oeuvre d'émetteurs électriques 20 et 30. A chacun des émetteurs infrarouges 10, 20 et 30 correspond respectivement une portion de support de cuisson 12, 22 et 32 sur laquelle est placé un ou plusieurs objets à émailler 13, 23 et 33. L'émetteur infrarouge à gaz 10 est inséré dans l'enceinte de cuisson 40 et est relié par des dispositifs de canalisation classiques 11 à un dispositif de fourniture de gaz 14. La combustion du gaz dans l'émetteur 10 s'accompagne d'une émission d'un rayonnement infrarouge auquel est exposée la surface supérieure de l'objet 13 préalablement enduit de barbotine de constitution prédéterminée et après obtention d'un biscuit séché suivant les techniques classiques dans ce domaine.

Les supports 12, 22, 32 sont montés de façon mobile à l'intérieur de l'enceinte.

Les objets 13, 23, 33 peuvent être par exemple des récipients culinaires.

Les dimensions caractéristiques du four expérimental sont les suivantes:
- écart L₀ entre l'émetteur à gaz 10 et une première extrémité de l'enceinte: 160 mm,
- longueur L₁ de l'émetteur à gaz 10: 650 mm,
- écart L_{A} entre les zones 1 et 2: 200 mm,
- longueur L₂ de l'émetteur électrique 20: 610 mm
- écart L_{B} entre les zones 2 et 3: 100 mm, longueur de l'émetteur électrique 30: 600 mm,
- écart L_{F} entre l'émetteur électrique 30 et l'autre extrémité de l'enceinte: 660 mm.
- longueur totale du four expérimental 1: 2980 mm.

Dans le cas de ce four expérimental, la distance optimale D séparant les émetteurs infrarouges 10, 20 et 30 des pièces à émailler 13, 23 et 33 est sensiblement égale à 160 mm. En règle générale, cette distance optimale D dépend de la puissance d'émission, de la forme et de la surface des pièces et des caractéristiques géométriques de l'enceinte de cuisson.

La puissance de rayonnement par unité de surface de l'émetteur à gaz 10 est d'environ 130 kW/m₂. Sa température est d'environ 1000 °C et son spectre d'émission s'étend dans l'infrarouge moyen d'environ 1 µm à 8 µm, la longueur d'onde d'émission maximale étant sensiblement égale à 2 µm. La puissance émise par l'émetteur à gaz 10 est modulable de 50 à 100%.

Les émetteurs infrarouges électriques 20, 30 sont constitués d'éléments radiants alimentés en électricité via des moyens de connexion 21, 31. Les deux émetteurs électriques 20 et 30 émettent également dans l'infrarouge moyen et sa température est d'environ 1200 °C, la puissance d'émission par unité de surface de cet émetteur étant d'environ 60 kW/m₂.

Avec ces trois émetteurs 10, 20, 30 émettant dans l'infrarouge moyen, la température de l'air ambiant, mesurée par exemple avec un pyromètre optique 41 placé à l'intérieur de l'enceinte 40, est comprise entre 100 et 450 °C, donc très inférieure à la température des émetteurs.

Une autre variante pourrait être constituée par deux émetteurs 20 et 30 émettant dans l'infrarouge court.

Les émetteurs électriques sont des émetteurs à tubes infrarouges courts présentant une température d'émetteur d'environ 2200 °C, une puissance d'émission par unité de surface comprise entre 100 et 300 kW/m₂, et un spectre d'émission s'étendant entre 0,6 µm et 4,8 µm, la longueur d'onde d'émission maximale étant sensiblement égale à 1,2 µm. Ce type d'émetteur présente une puissance d'émission très élevée et une température d'émetteur très supérieure à celle des autres émetteurs testés. Cependant, il est très sensible aux variations de teinte de la barbotine et ne supporte pas de température d'air ambiant supérieure à 100 °C.

Les deux émetteurs électriques 20, 30 ont en commun de pouvoir être modulés en puissance de 0 à 100 % de leur puissance installée.

Les durées d'exposition des pièces au rayonnement infrarouge émis par les émetteurs 10, 20 et 30 varient de 3 minutes et 30 secondes à 7 minutes, en fonction de la forme et de la surface des pièces à émailler. En fin d'exposition, l'aluminium de l'objet atteint par conduction la température d'équilibre correspondant à la température de vitrification de l'émail, à savoir 560°C.

Le procédé selon l'invention peut aisément être appliqué à une chaîne de fabrication, un tapis mobile de support de pièces étant alors prévu pour acheminer les pièces à émailler dans l'enceinte de cuisson et les exposer successivement au rayonnement émis par l'émetteur infrarouge pendant une durée d'exposition prédéterminée dépendant de la forme et de la surface de l'objet.

Une autre caractéristique importante du procédé selon l'invention réside dans la possibilité de mesurer la température directe de la pièce émaillée, par exemple au moyen d'un pyromètre infra-rouge, cette température permettant d'asservir la puissance du chauffage des émetteurs infra-rouge.

En effet, dans le procédé classique, on mesure la température ambiante pour asservir la puissance de chauffage, étant donné que les pièces à émailler sont à la même température que la température ambiante.

Bien entendu, l'invention n'est pas limitée aux seuls exemples décrits et de nombreux aménagements peuvent être apportés à ces exemples sans sortir du cadre de l'invention.

Ainsi, on peut envisager d'autres types et configurations d'émetteurs infrarouges. De plus, la géométrie de l'enceinte de cuisson peut être définie selon des critères technologiques de réalisation actuels ou futurs. On peut aussi prévoir d'autres dispositifs d'acheminement des pièces à émailler dans l'enceinte de cuisson. Par ailleurs, le procédé de cuisson selon l'invention accepte évidemment la mise en oeuvre préalable d'une opération de sérigraphie sur le biscuit avant cuisson.

## Revendications

1. Procédé de cuisson d'émail sur un objet métallique (2, 13, 23, 33)notamment en aluminium soumis à une étape préalable de dépôt sur une partie au moins de sa surface d'une barbotine de fritte d'émail (4) suivie d'une étape de séchage, caractérisé en ce qu'il comprend après l'étape de séchage une étape d'exposition de l'objet (2, 13, 23, 33) à un rayonnement infrarouge de longueur d'onde d'émission maximale prédéterminée de telle sorte qu'il chauffe l'émail (4) sans chauffer directement l'objet métallique.

2. Procédé selon la revendication 1, caractérisé en ce que le rayonnement infrarouge est issu de moyens d'émission infrarouges (5, 10, 20, 30) placés dans une enceinte de cuisson (1, 40) à une distance prédéterminée (D) de l'objet à émailler (2, 13, 23, 33).

3. Procédé selon la revendication 2, caractérisé en ce qu'il comprend en outre une étape de modulation de la puissance d'émission des moyens d'émission infrarouge (5, 10, 20, 30) en fonction de l'objet à émailler (2, 13, 23, 33).

4. Procédé selon l'une des revendications 2 ou 3, appliqué à un ensemble d'objets métalliques (13, 23, 33) placés sur un tapis mobile de support (12, 22, 32), caractérisé en ce que chaque objet est successivement exposé au rayonnement infrarouge pendant une durée d'exposition prédéterminée, le tapis de support se déplaçant par rapport aux moyens d'émission infrarouge (10, 20, 30).

5. Utilisation d'un dispositif, pour la mise en oeuvre du procédé conforme à l'une des revendications 1 à 4, pour la cuisson d'émail sur un objet métallique (13, 23, 33), notamment en aluminium, préalablement recouvert sur une partie de sa surface d'un biscuit obtenu à partir d'une barbotine de fritte d'émail, ledit dispositif comprenant une enceinte (40), un support de cuisson (12, 22, 32) sur lequel est placé ledit objet métallique et des moyens d'émission infrarouge (10, 20, 30) disposés dans ladite enceinte (40) caractérisée en ce que les moyens d'émission infrarouge (10, 20, 30) émettent un rayonnement infrarouge de longueur d'onde d'émission maximale prédéterminée et sont placés à une distance prédéterminée (D) de l'objet à émailler (13, 23, 33), de sorte que la partie de l'objet recouvert par le biscuit soit exposée audit rayonnement infrarouge et que l'émail (4) soit chauffé sans chauffer directement l'objet métallique.

6. Utilisation d'un dispositif, pour la mise en oeuvre du procédé conforme à l'une des revendications 1 à 4, pour la cuisson d'émail sur un ensemble d'objets (13, 23, 33), notamment en aluminium, préalablement recouverts sur une partie de leur surface d'un biscuit obtenu à partir d'une barbotine de fritte d'émail, ledit dispositif comprenant une enceinte (40), un tapis de support (12, 22, 32) sur lequel sont placés lesdits objets et des moyens d'émission infrarouge (10, 20, 30) disposés dans ladite enceinte,
caractérisée en ce que les moyens d'émission infrarouge (10, 20, 30) émettent un rayonnement infrarouge de longueur d'onde d'émission maximale prédéterminée et sont placés à une distance prédéterminée (D) des objets à émailler (13, 23, 33), et en ce que le tapis de support (12, 22, 32) est mobile dans l'enceinte de cuisson (40) de sorte que les objets à émailler sont successivement exposés pendant une durée prédéterminée au rayonnement infrarouge des moyens d'émission infrarouge (10, 20, 30).

7. Utilisation conforme à l'une des revendications 5 ou 6, caractérisée en ce que les moyens d'émission infrarouge comprennent des éléments radiants (20, 30) mettant en oeuvre de l'énergie électrique.

8. Utilisation conforme à l'une des revendications 5 ou 6, caractérisée en ce que les moyens d'émission infrarouge comprennent des éléments radiants (10) mettant en oeuvre de l'énergie de combustion gazeuse.

9. Utilisation selon l'une des revendications 5 à 8, caractérisée en ce que le spectre d'émission du rayonnement émis par les moyens d'émission infrarouge (10, 20, 30) s'étend sensiblement de 1µm à 8µm, la longueur d'onde d'émission maximale prédéterminée étant sensiblement égale à 2µm.

10. Utilisation selon l'une des revendications 5 à 8, caractérisée en ce que le spectre d'émission du rayonnement émis par les moyens d'émission infrarouge (10, 20, 30) s'étend sensiblement de 0,6µm à 4,8µm, la longueur d'onde d'émission maximale prédéterminée étant sensiblement égale à 1,2µm.

## Patentansprüche

1. Verfahren zum Brennen von Email auf einen Metallgegenstand (2, 13, 23, 33), insbesondere aus Aluminium, der einem vorhergehenden Schritt der Ablagerung von Schlicker aus Emailfritte (4) auf wenigstens einem Teil seiner Oberfläche, gefolgt von einem Trocknungsschritt, unterzogen wurde, dadurch gekennzeichnet, daß es nach dem Trockungsschritt einen Schritt der Aussetzung des Gegenstands (2, 13, 23, 33) einer langwelligen Infrarotstrahlung mit einer solchen vorbestimmten maximalen Emission umfaßt, daß diese das Email (4) erwärmt, ohne den Metallgegenstand direkt zu erwärmen.

2. Verfahren nach Anspruch 1, dadurch gekennzeichnet, daß die Infrarotstrahlung von Infrarot-Emissionseinrichtungen (5, 10, 20, 30) abgegeben wird, die in einem Brennraum (1, 40) in einem vorbestimmten Abstand (D) vom zu emaillierenden Gegenstand (2, 13, 23, 33) angeordnet sind.

3. Verfahren nach Anspruch 2, dadurch gekennzeichnet, daß dieses ferner einen Schritt der Modulation der Emissionsleistung der Infrarot-Emissionseinrichtungen (5, 10, 20, 30) in Abhängigkeit vom zu emaillierenden Gegenstand (2, 13, 23, 33) umfaßt.

4. Verfahren nach einem der Ansprüche 2 oder 3, angewendet auf eine Gruppe von Metallgegenständen (13, 23, 33), die auf einem beweglichen Transportband (12, 22, 32) angeordnet sind, dadurch gekennzeichnet, daß jeder Gegenstand nacheinander der Infrarotstrahlung über eine vorbestimmte Bestrahlungsdauer ausgesetzt wird, wobei sich das Transportband in bezug zu den Infrarot-Emissionseinrichtungen (10, 20, 30) verschiebt.

5. Verwendung einer Vorrichtung für die Durchführung des Verfahrens gemäß einem der Ansprüche 1-4 zum Brennen von Email auf einen Metallgegenstand (13, 23, 33), der vorher auf einem Teil seiner Oberfläche mit einem aus einem Schlicker aus Emailfritte erhaltenen Biskuit bedeckt wurde, wobei die Vorrichtung einen Raum (40), eine Brennunterlage (12, 22, 32), auf welcher der Metallgegenstand angeordnet ist, und Infrarot-Emissionseinrichtungen (10, 20, 30), die in dem Raum (40) angeordnet sind, umfaßt, dadurch gekennzeichnet, daß die Infrarot-Emissionseinrichtungen (10, 20, 30) eine langwellige Infrarotstrahlung mit vorbestimmter maximaler Emission abgeben und in einem vorbestimmten Abstand (D) vom zu emaillierenden Gegenstand (13, 23, 33) angeordnet sind, derart, daß der durch den Biskuit bedeckte Teil des Gegenstandes der Infrarotstrahlung ausgesetzt ist, und daß das Email (4) erwärmt wird, ohne den Metallgegenstand direkt zu erwärmen.

6. Verwendung einer Vorrichtung für die Durchführung des Verfahrens gemäß einem der Ansprüche 1-4 zum Brennen von Email auf eine Gruppe von Gegenständen (13, 23, 33), insbesondere aus Aluminium, die vorher mit einem aus einem Schlicker aus Emaifritte erhaltenen Biskuit auf einem Teil ihrer Oberfläche bedeckt wurden, wobei die Vorrichtung einen Raum (40), ein Transportband (12, 22, 32), auf welchem die Gegenstände angeordnet sind, und Infrarot-Emissionseinrichtungen (10, 20, 30), die in dem Raum angeordnet sind, umfaßt, dadurch gekennzeichnet, daß die Infrarot-Emissionseinrichtungen (10, 20, 30) eine langwellige Infrarotstrahlung mit einer vorbestimmten maximalen Emission abgeben und in einem vorbestimmten Abstand (D) von den zu emaillierenden Gegenständen (13, 23, 33) angeordnet sind, und daß das Transportband (12, 22, 32) in dem Brennraum (40) beweglich ist, derart, daß die zu emaillierenden Gegenstände der Infrarotstrahlung der Infrarot-Emissionseinrichtungen (10, 20, 30) über eine vorbestimmte Dauer nacheinander ausgesetzt sind.

7. Verwendung gemäß einem der Ansprüche 5 oder 6, dadurch gekennzeichnet, daß die Infrarot-Emissionseinrichtungen Strahlungselemente (20, 30) umfassen, die mit elektrischer Energie betrieben werden.

8. Verwendung gemäß einem der Ansprüche 5 oder 6, dadurch gekennzeichnet, daß die Infrarot-Emissionseinrichtungen Strahlungselemente (10) umfassen, die mit Energie aus der Gasverbrennung betrieben werden.

9. Verwendung nach einem der Ansprüche 5-8, dadurch gekennzeichnet, daß sich das Emissionsspektrum der von den Infrarot-Emissionseinrichtungen (10, 20, 30) abgegebenen Strahlung im wesentlichen von 1 µm bis 8 µm erstreckt, wobei die Wellenlänge der vorbestimmten maximalen Emission etwa 2 µm beträgt.

10. Verwendung nach einem der Ansprüche 5-8, dadurch gekennzeichnet, daß sich das Emissionsspektrum der von den Infrarot-Emissionseinrichtungen (10, 20, 30) abgegebenen Strahlung im wesentlichen von 0,6 µm bis 4,8 µm erstreckt, wobei die Wellenlänge der vorbestimmten maximalen Emission etwa 1,2 µm beträgt.

## Claims

1. A process for baking enamel on a metal object (2, 13, 23, 33), more particularly an aluminium object, subjected to a preliminary step comprising the deposition of an enamel frit slip (4) on at least part of its surface, followed by a drying step, characterised in that the drying step is followed by a step comprising exposure of the object (2, 13, 23, 33) to an infrared radiation of a predetermined maximum emission wavelength such that it heats the enamel (4) without directly heating the metal object.

2. A process according to claim 1, characterised in that the infrared radiation issues from infrared emission means (5, 10, 20, 30) disposed in a baking chamber (1, 40) at a predetermined distance (D) from the object for enamelling (2, 13, 23, 33).

3. A process according to claim 2, characterised in that it also comprises a step of modulating the emission power of the infrared emission means (5, 10, 20, 30) in dependence on the object for enamelling (2, 13, 23, 33).

4. A process according to claim 2 or 3, applied to a set of metal objects (13, 23, 33) disposed on a moving support belt (12, 22, 32), characterised in that each object is successively exposed to the infrared radiation for a predetermined exposure time, the support belt moving relatively to the infrared emission means (10, 20, 30).

5. Utilisation of an apparatus for performing the process according to any one of claims 1 to 4, for baking enamel on a metal object (13, 23, 33), more particularly an aluminium object, previously coated on part of its surface with a biscuit obtained from an enamel frit slip, the said apparatus comprising a chamber (40), a baking support (12, 22, 32) on which the said metal object is placed, and infrared emission means (10, 20, 30) disposed in said chamber (40), characterised in that the infrared emission means (10, 20, 30) emit an infrared radiation of predetermined maximum emission wavelength and are disposed at a predetermined distance (D) from the object for enamelling (13, 23, 33), in such manner that that part of the object which is coated with the biscuit is exposed to the infrared radiation and the enamel (4) is heated without directly heating the metal object.

6. Utilisation of an apparatus for performing the process according to any one of claims 1 to 4, for baking enamel on a set of objects (13, 23, 33), more particularly of aluminium, previously coated on part of their surface with a biscuit obtained from an enamel frit slip, the said apparatus comprising a chamber (40), a support belt (12, 22, 32) on which the said objects are placed, and infrared emission means (10, 20, 30) disposed in said chamber, characterised in that the infrared emission means (10, 20, 30) emit an infrared radiation of predetermined maximum emission wavelength and are disposed at a predetermined distance (D) from the objects for enamelling (13, 23, 33), and in that the support belt (12, 22, 32) is movable in the baking chamber (40) in such manner that the objects for enamelling are successively exposed for a predetermined time to the infrared radiation of the infrared emission means (10, 20, 30).

7. Utilisation according to claim 5 or 6, characterised in that the infrared emission means comprise radiant elements (20, 30) utilising electrical energy.

8. Utilisation according to claim 5 or 6, characterised in that the infrared emission means comprise radiant elements (10) utilising gaseous combustion energy.

9. Utilisation according to any one of claims 5 to 8, characterised in that the emission spectrum of the radiation emitted by the infrared emission means (10, 20, 30) extends substantially from 1 µm to 8 µm, the predetermined maximum emission wavelength being substantially equal to 2 µm.

10. Utilisation according to any one of claims 5 to 8, characterised in that the radiation emission spectrum emitted by the infrared emission means (10, 20, 30) extends substantially from 0.6 µm to 4.8 µm, the predetermined maximum emission wavelength being substantially equal to 1.2 µm.
